# FASCICULE DE BREVET EUROPEEN

(11) **EP 0 792 591 B1**
(45) Date de publication et mention de la délivrance du brevet: **31.01.2001**
(21) Numéro de dépôt: 97400403.8
(22) Date de dépôt: 24.02.1997
(51) Int. Cl.: A41D 27/06, D06M 17/04

(54) **Entoilage thermocollant et son procédé de fabrication**
Einbügelbarer Einlagestoff und Verfahren zu dessen Herstellung
Thermobonded lining material and method for its manufacture

(30) Priorité: 29.02.1996 FR 9602555
(43) Date de publication de la demande: 03.09.1997
(73) Titulaire: LAINIERE DE PICARDIE, 80202 Péronne Cédex (FR)
(72) Inventeur: Groshens, Pierrot, Flamicourt, 80200 Peronne (FR)
(74) Mandataire: Derambure, Christian

(56) Documents cités:
- FR-A- 2 177 038
- FR-A- 2 241 604
- FR-A- 2 672 313
- US-A- 4 204 017

## Description

L'invention concerne un entoilage thermocollant et son procédé de fabrication.

Il est connu de réaliser des entoilages thermocollants comprenant un support textile sur lequel est déposée, par enduction, une couche de polymères thermo-adhésifs répartie en points.

Ces entoilages sont spécifiquement destinés à être contrecollés sur un autre textile, par exemple une draperie, de manière à constituer un complexe dont les propriétés physiques, tenue, nervosité, souplesse, toucher, volume, main, ... peuvent être maîtrisées.

Ces propriétés du complexe résultent de la nature de la draperie, de la nature du support textile, de l'entoilage, et aussi, de la nature de la composition et du mode d'application de la couche thermo-adhésive.

Après avoir été fabriqué, l'entoilage thermocollant doit pouvoir supporter un stockage à température ambiante. Il est alors nécessaire que les différentes couches de ce produit, généralement stocké en rouleaux, n'adhèrent pas les unes avec les autres. L'entoilage thermocollant ne doit pas présenter un effet poisseux et des propriétés adhésives à température ambiante ("tack").

L'entoilage thermocollant est ultérieurement contrecollé sur les draperies de manière à obtenir le complexe recherché.

Le plus souvent, ce contrecollage est réalisé à l'aide d'une presse fonctionnant à des températures comprises entre 90°C et 160°C, sous des pressions de quelques décibars à quelques bars, pendant des temps relativement courts, de l'ordre de 10 à 30 secondes.

Au cours de cette phase, les polymères thermo-adhésifs de l'entoilage doivent au moins partiellement retrouver leurs propriétés d'adhésion.

Egalement au cours de cette opération, il faut éviter que ces polymères thermo-adhésifs ou thermocollants ne transpercent la draperie ou ne produisent des retours, c'est-à-dire transpercent le support textile de l'entoilage. Mais aujourd'hui, tous les entoilages thermocollants sont prévus pour ne pas avoir de transpercements côté draperie.

En effet, de tels transpercements et retours produiraient un effet inesthétique, en rendant l'entoilage impropre à l'utilisation ou, pour le moins, donneraient au complexe des propriétés néfastes contraires à celles recherchées.

Ces transpercements ont essentiellement pour conséquences :
- de provoquer la migration d'une partie des polymères thermoadhésifs sur la face opposée à celle initialement thermocollante du textile entoilage.
   Ce phénomène a pour effet négatif de faire adhérer l'envers de l'entoilage thermocollant sur le textile de doublage (la doublure, revers, etc...) au cours de l'opération de repassage, pressage du vêtement.
- du fait de la pénétration des polymères dans le support textile, de le rigidifier par le collage des fibres et/ou des fils entre-eux.

Dès l'origine de l'utilisation de l'entoilage thermocollant, les phénomènes de traversée et retour ont été constatés et de nombreuses tentatives ont été faites depuis pour éviter ces défauts.

Ainsi, le document FR-A-2 177 038 a proposé de réaliser un entoilage en déposant successivement deux couches d'adhésif sur un support textile. La première couche est réalisée par enduction d'une dispersion visqueuse (pâte) contenant des polymères à haute viscosité et/ou à haut point de fusion supérieur à celui de la température nécessaire au thermocollage, directement sur le support textile au moyen d'un cadre d'impression sérigraphique.

La deuxième couche est réalisée par saupoudrage d'une poudre de polymères thermocollants de viscosité et/ou de point de fusion inférieurs à ceux de la première couche.

Les points de pâte de la première couche, du fait de la nature et de la composition des composés la constituant, ont leur surface adhésive jusqu'à la phase ultérieure de séchage. Ainsi, le matériau thermo-adhésif dispersé sous forme de poudre fine au-dessus du support textile enduit se dépose par gravité sur l'ensemble du support, mais adhère plus solidement au point de pâte.

Les matériaux utilisés pour la sous-couche ayant un point de fusion supérieur à ceux de la couche thermo-adhésive forme ainsi un écran, l'adhésif ne flue théoriquement pas à travers le support textile lorsque l'entoilage est contrecollé à une draperie.

Toutefois, les points de la sous-couche étant de forme sphérique ou ellipsoïdale, les particules de matériau thermo-adhésif se collent sur toute la surface du point de pâte, notamment au point de contact entre le point de pâte et le support textile ; avec pour conséquence que le matériau thermo-adhésif présent au point de contact flue à travers le support textile sans que la sous-couche puisse faire écran lors du contrecollage, des traversées apparaissant alors.

D'autre part, la sous-couche pénètre plus ou moins dans le support textile, lors de l'enduction directe, du fait de sa surface irrégulière. Ainsi, la surface adhésive de la sous-couche est variable, et, par conséquent, la quantité de particules également, avec des conséquences néfastes sur les forces d'adhésion entre l'entoilage et la draperie, et particulièrement sur l'inhomogénéité de ces forces d'adhésion.

Un premier objet de la présente invention est de proposer en entoilage thermocollant et son procédé de fabrication qui pallie les limites ou les inconvénients de ceux connus de l'état de la technique.

Plus particulièrement, un objet de la présente invention est de proposer un entoilage thermocollant avec lequel la matière thermo-adhésive ne flue pas à travers le support textile lors de son application sur une draperie.

Un autre objet de la présente invention est de proposer un entoilage thermocollant et son procédé de fabrication dans lequel l'adhésif n'est pas en contact avec le support textile, mais uniquement avec la partie supérieure de la sous-couche.

A cet effet, l'invention concerne tout d'abord un procédé de fabrication d'un entoilage thermocollant dans lequel un support textile reçoit une enduction de polymères thermocollants répartis en points, caractérisé en ce que successivement :
- on dépose, au moyen d'un cadre d'impression sérigraphique sur un support de transfert comportant une surface régulière et lisse, une sous-couche de polymères en pâte réticulable ou en dispersion dans un solvant dont le point de fusion est supérieur à une température de thermocollage prédéterminée ;
- on transfère les points de surface plane ainsi obtenus sur le support textile ;
- on applique des particules de polymères thermocollants sur la sous-couche ;
- on fait défiler l'entoilage thermocollant ainsi obtenu dans une enceinte de chauffage et/ou de rayonnement, de manière à assurer la réticulation et/ou la mise en fusion de la pâte ou de la dispersion.

Le support de transfert peut être un cylindre ou un tapis sans fin.

Selon un mode de réalisation, on applique les particules de polymères thermocollants par saupoudrage puis on aspire les particules de polymères n'étant pas en contact direct avec les points de la sous-couche.

Selon un autre aspect, l'invention propose également un entoilage thermocollant caractérisé en ce qu'il est obtenu par la mise en oeuvre du procédé conforme à l'invention.

D'autres caractéristiques et avantages de la présente invention apparaîtront clairement à la lecture de la description qui suit faite en référence aux dessins annexés dans lesquels :
- la figure 1 est une vue schématique d'un dispositif illustrant le procédé de fabrication d'un entoilage selon l'invention ;
- la figure 2 est une vue schématique d'un autre mode de réalisation du dispositif illustrant le procédé de fabrication d'un entoilage selon l'invention ;
- la figure 3 est une vue schématique, en coupe transversale, d'un entoilage thermocollant obtenu par la mise en oeuvre d'un procédé de fabrication conforme à l'invention ;
- la figure 4 est une vue schématique, en coupe transversale, d'un entoilage thermocollant de l'état de la technique.

Selon l'invention, on fabrique un entoilage thermocollant 1 qui comprend un support textile 2 comportant sur une de ses faces externes des points 3 de polymères thermo-adhésifs.

Le support textile 2 peut être connu en soi. Il est de même nature que ceux conventionnellement mis en oeuvre dans le domaine de l'entoilage.

Il peut s'agir d'un textile tissé ou tricoté ou d'un non-tissé. Le plus souvent, ces textiles sont transformés, puis soumis à des opérations de finissage avant d'être utilisés comme support d'enduction.

Deux couches d'enduction de polymères réparties en points 5, 10 sont successivement appliquées sur le support textile 2.

A cet effet, on dépose tout d'abord la sous-couche 5 de polymères sous forme de pâte ou de dispersion dans un solvant tel que l'eau sous forme de points répartis sur un support de transfert 6, 7, plan ou convexe et comportant une surface régulière et lisse. Le point de fusion de ces polymères est supérieur à la température du thermocollage et donc au point de fusion des polymères thermocollants.

Le support de transfert 6, 7 peut être un cylindre 6 ou bien un tapis de transfert 7, qui forme de préférence une boucle fermée, circulant sur des cylindres de transport 8a, 8b.

Le dépôt de cette sous-couche formant écran est effectué au moyen d'un cadre d'impression sérigraphique 4. Ce cadre rotatif, en lui-même connu, coopère avec une racle 4a, d'une part, et avec un contre-cylindre qui, selon le cas, est le cylindre de transfert 6 ou le cylindre de transport 8a du tapis de transfert 7.

Les axes du cadre sérigraphique 4 et du cylindre de transfert 6 ou du cylindre de transport 8a sont parallèles entre eux et perpendiculaires à la direction de défilement du support textile 2.

Le cadre sérigraphique 4 permet la mise en oeuvre de procédés d'enduction sous forme de pâte ou en dispersion dans un solvant tel que l'eau.

Dans le cas des procédés d'enduction par voie humide des poudres très fines de polymères, en dispersion aqueuse, sont appliquées sur le support par une racle creuse installée à l'intérieur du cylindre rotatif qui a une paroi mince perforée. La racle 4a produit le passage de la pâte à travers les ouvertures du cylindre sérigraphique 4.

La composition de la sous-couche 5 est variable selon les applications. Dans certains cas, on utilise des matériaux finement broyés dont le point de fusion est supérieur à celui des particules thermocollantes 10, par exemple les polyéthylènes. Dans d'autres cas, on utilise des matières réactives chimiquement afin que leur réactivité les porte à une fusibilité également supérieure aux particules thermocollantes 10, tels que résines aminoplastes, acryliques, et les résines uréthanes-acrylates, les résines polyuréthannes, époxydiques.

Afin de réaliser une pâte d'enduction avec ces polymères, on les utilise finement broyés en dispersion dans de l'eau. Pour obtenir un état pâteux de ce mélange, on ajoute éventuellement des épaississants.

Cette pâte est alors déposée sur le cylindre de transfert 6 ou le tapis de transfert 7 et subit ensuite des transformations visant à transformer le solvant en tout ou partie, et/ou mettre en fusion le polymère finement broyé ou à activer par rayonnements des polymères sensibles à des sources de rayonnement (tels que U.V., E.B.,...). Ce prétraitement 16 de la sous-couche 6, préalablement à son transfert, lui permet d'être plus homogène, plus cohérente de manière à faciliter son transfert.

L'étape suivante consiste à transférer le réseau de points de la sous-couche 5 sur le support textile 2. Pour permettre le transfert, le support textile 2 est pressé, selon le mode de réalisation représenté à la figure 1 entre le cylindre de transfert 6 et un cylindre de contre-pression 9 ; et selon le mode de réalisation représenté à la figure 2, le support textile 2 est pressé entre le cylindre de transport 8b du tapis de transfert 7 et le cylindre de contre-pression 9.

Le support de transfert 6, 7 est tangent respectivement au cadre sérigraphique 4 en une zone 14 et au support textile 2 en une zone 15, lesdites zones 14, 15 étant dans un même plan ou dans des plans parallèles. Le ou les plans contenant les axes de rotation du cadre sérigraphique 4, du cylindre de transfert 6 ou du tapis de transfert 7, et du cylindre de contre-pression 9 sont perpendiculaires au plan du support textile 2.

Le support textile 2 est tangent à chacun des deux cylindres 6, 9 ou 8b, 9 entre lesquels il défile, à la zone 15.

Par conséquent, du fait que l'énergie d'adhésion sous-couche 5/support textile 2 est supérieure à celle de la sous-couche 5/support de transfert 6, 7, la localisation du transfert s'opère au point de contact entre le support de transfert 6, 7 et le support textile 2.

Les points de la sous-couche 5 ainsi transférés ont une surface plane et une faible épaisseur et sont disposés à la surface du support textile 2. D'autre part, leur surface est adhésive.

Un dispositif permet alors de disperser les particules de polymères thermocollants 10 sur le support textile 2 enduit de la sous-couche 5. De cette manière, les particules 10 adhèrent à la surface des points de la sous-couche 5 adhésive.

Ces particules de polymères thermocollants 10 peuvent être des particules de polyamide ou de polyester dont la granulométrie est comprise entre 60 µm et 200 µm. Ces dernières se collent à la surface plane des points de la sous-couche 5 transférée, pour une part, l'autre restant en contact mais n'adhérant pas à la surface du support textile 2.

Afin de débarrasser le support textile 2 de l'excédent de particules 10, et ne garder que les particules 10 collées à la surface plane des points de la sous-couche 5, l'ensemble est soumis à une dépression 11 et à un battage violent.

Le support textile 2 enduit des points 3 de polymères thermocollants, traverse ensuite une enceinte 12 de chauffage et/ou de rayonnement afin notamment d'évaporer le solvant contenu dans la sous-couche 5 si nécessaire, de transformer cette dernière pour que son point de fusion soit supérieur au matériau thermo-adhésif 10 et de mettre en fusion les particules thermo-adhésives 10.

L'invention concerne également un entoilage thermocollant 1 obtenu par la mise en oeuvre du procédé qui vient d'être décrit.

Les propriétés avantageuses de l'entoilage thermocollant 1 proviennent de la disposition particulière des particules de polymères thermocollants 10 vis-à-vis de la sous-couche 5. Cette dernière fait écran totalement aux particules thermocollantes 10. C'est-à-dire que ces particules 10 ne sont pas en contact avec le support textile 2, mais uniquement avec la partie supérieure de la sous-couche 5 fine et parfaitement plane (figure 3). Par conséquent, lorsque l'entoilage 1 est contrecollé sur une draperie, les particules thermocollantes 10 ne fluent pas, sous l'effet de la température et de la pression, dans le support textile 2 puisque la sous-couche coïncide exactement avec les points de particules thermocollantes 10.

Ce n'était pas le cas avec l'entoilage issu de la technique antérieure, car la dispersion de particules sur des points de sous-couche directement enduits par un cadre sérigraphique sur un support textile, laissait la possibilité à certaines particules de se coller à la périphérie des points de sous-couches (figure 4). De ce fait, la substance thermo-adhésive 10 pouvait fluer à travers le support textile 2 au niveau des zones de fluage 17. Alors que cette possibilité n'existe pas pour l'entoilage thermocollant 1 conforme à l'invention, car la sous-couches est transférée.

L'invention sera décrite maintenant au moyen de deux exemples donnés à titre indicatif mais non limitatif.

### EXEMPLE I

Cadre sérigraphique :
   - réseau de points : 75 trous par cm²
   - diamètre des trous du cadre : 300 µm
Matériau de sous-couche : Polyéthylène
Constitution de la pâte :
   - poudre de polyéthylène dont la granulométrie est inférieure à 80 µm 25 %
   - eau 60 %
   - adjuvants 10 %
   - épaississant 5 %
Matériau thermadhésif : Polyamide, en poudre d'une granulométrie comprise entre 60 µm et 200 µm
Support textile : textile tricoté, chaînette, simple en polyester avec trame en polyester texturé. poids de 30 g/m²
Entoilage thermocollant : poids total : 42 g/m² dont 4 g représente le poids de sous-couche et 8 g de polyamide.

### EXEMPLE II

| | | |
|---|---|---|
| Cadre sérigraphique | 45 trous par cm² | |
| | diamètre des trous : 320 µm | |
| Matériau de sous-couche | Polymère acrylique et aminoplaste | |
| Composition de la pâte | Polymère acrylique | 50 % |
| | Aminoplaste | 15 % |
| | Eau | 25 % |
| | Divers | 10 % |
| Matériau thermoadhésif | Polyamide en particules de 60 à 200 µm | |

### EXEMPLE III

Cadre sérigraphique :
   - 45 trous par cm²
   - diamètre des trous : 320 µm
Composition de la pâte :
   - uréthanne-acrylate
Matériau thermoadhésif :
   - polyamide en particules de 60 à 200 µm
Support textile :
   - textile tricoté, avec trame en polyester texturé.

## Revendications

1. Procédé de fabrication d'un entoilage thermocollant (1) dans lequel un support textile (2) reçoit une enduction de polymères thermocollants répartie en points (3), caractérisé en ce que successivement :
- on dépose, au moyen d'un cadre d'impression sérigraphique (4) sur un support de transfert (6, 7) comportant une surface régulière et lisse, une sous-couche (5) de polymères en pâte réticulable ou en dispersion dans un solvant dont le point de fusion est supérieur à une température de thermocollage prédéterminée ;
- on transfère les points de surface plane et de faible épaisseur ainsi obtenus sur le support textile (2) ;
- on applique des particules de polymères thermocollants (10) sur la sous-couche (5) ;
- on fait défiler l'entoilage thermocollant (1) ainsi obtenu dans une enceinte (12) de chauffage et/ou de rayonnement de manière à assurer la réticulation et/ou la mise en fusion de la pâte ou de la dispersion.

2. Procédé selon la revendication 1, caractérisé en ce qu'on applique les particules de polymères thermocollants (10) par saupoudrage puis on aspire les particules de polymères thermocollants (10) n'étant pas en contact direct avec les points de la sous-couche (5).

3. Procédé selon la revendication 1 ou 2, caractérisé en ce que le support de transfert est un cylindre (6).

4. Procédé selon la revendication 1 ou 2, caractérisé en ce que le support de transfert est un tapis sans fin (7).

5. Procédé selon l'une des revendications 1 à 4, caractérisé en ce que le polymère de la sous-couche (5) est choisi parmi ceux ayant un point de fusion supérieur à celui des particules thermo-adhésives (10).

6. Procédé selon l'une des revendications 1 à 5, caractérisé en ce que le polymère de la sous-couche (5) est un polyéthylène.

7. Procédé selon l'une des revendications 1 à 5, caractérisé en ce que le polymère de la sous-couche (5) est choisi dans le groupe constitué par les mélanges aminoplastes, les résines acryliques, les résines aminoplastes, les polyuréthannes.

8. Procédé selon l'une des revendications 1 à 7, caractérisé en ce qu'on fait subir, préalablement à son transfert, un prétraitement à la sous-couche (5) de manière à la rendre plus homogène.

9. Procédé selon l'une des revendications 1 à 8, caractérisé en ce que le support de transfert (6, 7) est tangent respectivement au cadre sérigraphique (4) en une zone (14) et au support textile (2) en une zone (15), lesdites zones (14, 15) étant dans un même plan ou dans des plans parallèles.

10. Procédé selon l'une des revendications 1 à 9, caractérisé en ce que les particules thermocollantes (10) ont une granulométrie comprise entre 60 et 200 µm.

11. Procédé selon l'une des revendications 1 à 10, caractérisé en ce que les particules thermo-adhésives (10) sont des particules de polyamide, de polyester, de polyuréthanne ou de polyéthylène.

## Patentansprüche

1. Verfahren zur Herstellung eines schmelzfixierbaren Einlagestoffes (1), bei dem ein Textilträger (2) eine punktweise verteilte Beschichtung (3) aus schmelzfixierbaren Polymeren erhält, dadurch gekennzeichnet, dass man nacheinander:
- auf einem Transferträger (6, 7) von regelmäßiger und glatter Oberfläche mittels eines Siebdruckrahmens (4) eine Unterschicht (5) von Polymeren aus vernetzbarer Masse oder in Dispersion in einem Lösemittel aufträgt, deren Schmelzpunkt über einer vorgegebenen Schmelzfixierungstemperatur liegt;
- die so erhaltenen Punkte von ebener und dünner Oberfläche auf den Textilträger (2) überträgt;
- schmelzfixierbare Polymerpartikel (10) auf die Unterschicht (5) aufträgt;
- den so erhaltenen schmelzfixierbaren Einlagestoff (1) durch einen Heizraum (12) und/oder Strahlungsraum laufen lässt, um die Vernetzung und/oder das Aufschmelzen der Masse oder der Dispersion zu gewährleisten.

2. Verfahren nach Anspruch 1, dadurch gekennzeichnet, dass man die schmelzfixierbaren Polymerpartikel (10) durch Aufstreuen aufträgt und dann die nicht in direktem Kontakt mit den Punkten der Unterschicht (5) stehenden schmelzfixierbaren Polymerpartikel (10) absaugt.

3. Verfahren nach Anspruch 1 oder 2, dadurch gekennzeichnet, dass der Transferträger eine Walze (6) ist.

4. Verfahren nach Anspruch 1 oder 2, dadurch gekennzeichnet, dass der Transferträger ein endloses Band (7) ist.

5. Verfahren nach einem der Ansprüche 1 bis 4, dadurch gekennzeichnet, dass das Polymer der Unterschicht (5) unter denjenigen gewählt wird, die einen höheren Schmelzpunkt als derjenige der schmelzfixierbaren Partikel (10) aufweisen.

6. Verfahren nach einem der Ansprüche 1 bis 5, dadurch gekennzeichnet, dass das Polymer der Unterschicht (5) ein Polyethylen ist.

7. Verfahren nach einem der Ansprüche 1 bis 5, dadurch gekennzeichnet, dass das Polymer der Unterschicht (5) in der Gruppe gewählt wird, die aus Aminoplastmischungen, Acrylharzen, Aminoplastharzen, Polyurethanen besteht.

8. Verfahren nach einem der Ansprüche 1 bis 7, dadurch gekennzeichnet, dass die Unterschicht (5) vor ihrem Transfer einer Vorbehandlung unterzogen wird, um sie gleichmäßiger zu gestalten.

9. Verfahren nach einem der Ansprüche 1 bis 8, dadurch gekennzeichnet, dass der Transferträger (6, 7) jeweils am Siebdruckrahmen (4) in einem Bereich (14) und am Textilträger (2) in einem Bereich (15) angrenzt, wobei die besagten Bereiche (14, 15) auf einer gleichen Ebene oder auf parallelen Ebenen liegen.

10. Verfahren nach einem der Ansprüche 1 bis 9, dadurch gekennzeichnet, dass die schmelzfixierbaren Partikel (10) eine Korngröße zwischen 60 und 200 um aufweisen.

11. Verfahren nach einem der Ansprüche 1 bis 10, dadurch gekennzeichnet, dass die schmelzfixierbaren Partikel (10) aus Polyamid, Polyester, Polyurethan oder Polyethylen bestehen.

## Claims

1. A process for manufacturing a fusible interlining (1) wherein a base fabric (2) receives a coating of thermofusible polymers distributed in points (3), characterised in that the following steps are successively carried out :
- depositing a sublayer (5) of polymers, in the form of a cross-linkable paste or a dispersion in a solvent, whose melting point is superior to a predetermined thermofusing temperature, on a transfer medium (6, 7) comprising a regular and smooth surface, by means of a silk screen printer (4) ;
- transferring the flat surface, low thickness points thus obtained onto the base fabric (2) ;
- applying particles of thermofusible polymers (10) on the sublayer (5) ;
- running the fusible interlining (1) thus obtained through a heating and/or radiation chamber (12) so as to ensure the cross-linkage and/or melting of the paste or dispersion.

2. A process according to claim 1, characterised in that the particles of thermofusible polymers (10) are applied by powdering and in that the thermofusible polymer particles (10) which are not directly in contact with the points of the sublayer (5) are then drawn up.

3. A process according to claim 1 or 2, characterised in that the transfer medium is a roller (6).

4. A process according to claim 1 or 2, characterised in that the transfer medium is an endless conveyor (7).

5. A process according to anyone of claims 1 to 4, characterised in that the polymer of the sublayer (5) is selected among those having a melting point superior to that the thermofusible particles (10).

6. A process according to anyone of claims 1 to 5, characterised in that the polymer of the sublayer (5) is a polyethylene.

7. A process according to anyone of claims 1 to 5, characterised in that the polymer of the sublayer (5) is selected among the group made up of aminoplastic mixtures, acrylic resins, aminoplastic resins, polyurethanes.

8. A process according to anyone of claims 1 to 7, characterised in that the sublayer (5) is submitted, prior to its transfer, to a preliminary treatment so as to make it more homogeneous.

9. A process according to anyone of claims 1 to 8, characterised in that the transfer medium (6, 7) is tangent to the screen printer (4) in a region (14) and to the base fabric (2) in an region (15), respectively, said regions (14, 15) being located on the same plane or on parallel planes.

10. A process according to anyone of claims 1 to 9, characterised in that the thermofusible particles (10) have a size grading comprised between 60 and 200 µm.

11. A process according to anyone of claims 1 to 10, characterised in that the thermofusible particles (10) are polyamide, polyester, polyurethane or polyethylene particles.
